# FASCICULE DE BREVET EUROPEEN

(11) **EP 1 307 598 B1**
(45) Date de publication et mention de la délivrance du brevet: **05.01.2005**
(21) Numéro de dépôt: 01960844.7
(22) Date de dépôt: 27.07.2001
(51) Int. Cl.: C21D 7/06, C23C 8/02

(54) **PROCEDE ET DISPOSITIF DE GENERATION DE NANOSTRUCTURES**
VERFAHREN UND VORRICHTUNG ZUR ERZEUGUNG VON NANOSTRUKTUREN
METHOD AND DEVICE FOR GENERATING NANOSTRUCTURES

(30) Priorité: 28.07.2000 FR 0009950
(43) Date de publication de la demande: 07.05.2003
(73) Titulaire: Universite de Technologie de Troyes, 10010 Troyes Cédex (FR); The Institute Of Metal Research (I.M.R.), Shenyang PR 110015 (CN)
(72) Inventeur: LU, Jian, c/o Université de Technologie de Troyes, F-10010 Troyes Cedex (FR); LU, Ke, c/o The Institute of Metal Research, Shenyang PR 110015 (CN)
(74) Mandataire: Debay, Yves
(86) Numéro de dépôt international: PCT/FR2001/002482
(87) Numéro de publication internationale: WO 2002/010462

(56) Documents cités:
- WO-A-95/23876
- FR-A- 2 689 431
- GB-A- 2 119 408
- TAO N R ET AL: "Surface nanocrystallization of iron induced by ultrasonic shot peening" NANOSTRUCTURED MATERIALS,ELSEVIER, NEW YORK, NY,US, vol. 11, no. 4, juin 1999 (1999-06), pages 433-440, XP004178991 ISSN: 0965-9773
- DATABASE WPI Week 9912 Derwent Publications Ltd., London, GB; AN 1992-094796 XP002165351 & SU 1 655 997 A (D.L. LIPSMAN), 15 juin 1991 (1991-06-15)
- DIEPART C P: "LE GRENAILLAGE DE PRECONTRAINTE CONTROLLED SHOT PEENING" MECANIQUE MATERIAUX ELECTRICITE,FR,EDITIONS SCIENCE ET INDUSTRIE. PARIS, no. 440, 1 septembre 1991 (1991-09-01), pages 36-39, XP000264969

## Description

La présente invention concerne un procédé de traitement de nanostructures sur des pièces métalliques et un dispositif de traitement de nanostructures.

Les matériaux nanocristallins sont caractérisés par des grains ultra fins typiquement de moins de 100nm dans au moins une dimension. Ces matériaux sont produits par des procédés connus tels que, par exemple, IGC (inert gas condensation and consolidation) par condensation et consolidation dans un gaz inerte, SPD (severe plastic déformation) déformation plastique intense, etc... Ces méthodes ont l'inconvénient de générer des matériaux qui ne sont pas sans porosité, contamination et de taille suffisante pour des applications industrielles.

Le procédé de l'invention a pour objectif de créer sur la surface du matériau une couche de ce même matériau présentant des grains de composant de quelques dizaines de nanomètres formant ce qui est communément appelé une couche de microstructures nanométriques ou nanostructures.

Il est connu dans l'art antérieur des procédés de grenaillage classique. Le grenaillage de la surface d'un matériau, par exemple métallique, consiste à projeter sur cette surface des projectiles, par exemple des billes, de petite dimension, à des vitesses comprises entre 5 et 100m/s. Selon cet art antérieur, les billes sont projetées à l'aide d'un jet d'air comprimé. Selon ce procédé de grenaillage les billes ne sont pas réutilisées immédiatement et passent par un dispositif de recyclage avant de réapprovisionner la lance à jet. Par ailleurs chaque jet incident sur la pièce est unidirectionnel sous un angle déterminé pour une surface donnée. En outre, il faut un balayage continu de la pièce pendant le grenaillage pour obtenir une surface homogène. De plus, les résultats obtenus montrent que la surface de la pièce traitée ne comprend pas ou peu de nanostructure. Le seul intérêt du procédé de grenaille classique réside dans le fait que l'on puisse obtenir des vitesses de billes plus importantes que dans la génération de nanostructures par ultrasons. En effet, la génération de nanostructures par ultrason permet d'obtenir des vitesses de billes comprises entre 5 et 20m/s, alors que le grenaillage par pistolet pneumatique permet d'obtenir des vitesses de billes comprises entre 10 et 100m/s.

Il est également connu par la demande de brevet FR 2 689 431 ou la demande de brevet Russe 1 391 135, un procédé de durcissement par ultrason de pièces métalliques qui consiste à mettre en mouvement dans un volume fermé des billes pendant un temps prédéterminé, par l'intermédiaire d'un générateur à ultrasons. Selon le procédé de la demande de brevet français on peut obtenir en fonction de la vitesse, soit une rugosité déterminée, soit une profondeur déterminée de couche durcie. Pour obtenir un traitement uniforme la vitesse de déplacement de l'émetteur doit satisfaire une certaine valeur, en deçà de laquelle il y a écrouissage de la surface et au-delà de laquelle le traitement ne sera pas régulier, c'est à dire que n'importe quel point de la surface n'aura pas été frappé, ne serait-ce qu'une fois. Les vitesses envisagées dans cette demande de brevet ne sont que de quelques dizaines de centimètres par seconde et les amplitudes de l'émetteur de 100µm. Ainsi, le mode opératoire connu ne permet de créer une couche de durcissement sans obtenir une structure nanométrique sur une profondeur significative.

Le document de TaO N.R. et al "Surface nanocrystallisation of iron induced by ultrasonic shot peening", NanoStructured Materials, Elsevier Sciences Ltd, vol. 11, nº 4, juin 1999, décrit également un procédé de durcissement, par ultrason de pièces métalliques. Des billes sont projetées avec déplacement du point d'impact de façon à couvrir l'ensemble de la surface à traiter. Dans ce type de procédé, le matériau obtenu a une structure nanocristalline dont l'épaisseur n'est pas contrôlée.

La présente invention a donc pour objet de pallier les inconvénients de l'art antérieur en proposant un procédé de traitement de nanostructures permettant d'obtenir dans une zone définie d'une pièce à traiter, des propriétés physico-chimiques qui ne peuvent être obtenues dans les procédés habituels.

Ce but est obtenu par le procédé de génération de nanostructures pour obtenir sur une zone de la surface d'une pièce métallique une couche de nanostructures d'épaisseur définie, le procédé comprenant les étapes données dans la revendication 1.

Un autre but de l'invention consiste à proposer un dispositif de traitement de nanostructures permettant l'obtention sur une pièce des propriétés physico-chimiques déterminées.

Ce but est atteint grâce au dispositif de génération de nanostructures, tel que défini à la revendication 16.

L'invention, avec ses caractéristiques et avantages, ressortira plus clairement à la lecture de la description faite en référence aux dessins annexés dans lesquels :
- la figure 1 représente un schéma d'un dispositif de génération de nanostructures par bombardement.
- la figure 2A représente en coupe une variante de réalisation de l'invention avec application de contraintes;
- la figure 2B représente en coupe une vue de dessus de la cale utilisée dans la variante de réalisation de l'invention avec application de contraintes;
- la figure 3A représente une vue en élévation d'une deuxième variante de réalisation de l'invention avec application de contraintes;
- la figure 3B représente une vue de dessus du plateau inférieur de la deuxième variante de réalisation avec contraintes
- la figure 4 représente un schéma d'un autre dispositif de génération de nanostructures par ultrasons utilisable avec les dispositifs de mises sous contrainte représentés à la figure 2;
- les figures 5A et 5B représentent la courbe représentant le taux et la pénétration de l'azote durant un traitement nitruration ionique dans une pièce traitée selon le procédé de génération de nanostructures selon l'invention, respectivement pour une température de 550°C et 350°C.

Le principe de l'invention est de réaliser un traitement de la surface d'une pièce métallique pour modifier les caractéristiques mécaniques de la pièce métallique, en bénéficiant de la modification des propriétés de diffusion dans la couche superficielle de la surface traitée.

Selon l'art antérieur, les propriétés mécaniques des microstructures nanométriques ou de la nanostructure sont bien connues. En effet, plus la taille des grains de métaux est faible, plus la résistance mécanique de la pièce est grande. Ainsi, la recherche actuelle vise à développer des procédés de fabrication permettant d'obtenir des pièces constituées uniquement de nanostructures. L'objet de l'invention est tout autre, il consiste, par l'intermédiaire d'un procédé de génération de nanostructures (décrit ultérieurement) à réaliser une couche superficielle de nanostructures donnant à l'ensemble de la pièce les propriétés, par exemple mécaniques (fatigue, usure ou frottement, corrosion sous tension, etc...) souhaitées, ceci étant suffisant pour garantir les propriétés visées pour la pièce.

Pour obtenir une nanostructure, il faut diminuer la taille des grains de métal de la surface de la pièce. Initialement, pour une pièce, par exemple réalisée en fer pur, les grains ont une dimension de l'ordre de 100µm. A l'issue du traitement par grenaillage selon l'invention, la taille des grains n'est plus que de l'ordre de quelques dizaines de nanomètres. Pour diminuer la taille des grains sur une surface entière, il faut créer à la surface du matériau une déformation plastique dans toutes les directions et de façon aléatoire.

La figure 1 représente un schéma d'un dispositif de génération de nanostructures par bombardement dans une enceinte d'isolation acoustique (25). Comme expliqué précédemment, un procédé de génération de nanostructures par ultrasons ou par air comprimé est déjà connu. Cependant les résultats obtenus avec ce procédé ne sont pas suffisants dans beaucoup de cas. En effet, on obtient des nanostructures sur une très faible épaisseur de la pièce qui est de l'ordre du micron. Le principe de génération de nanostructures par bombardement selon la figure 1 est de mettre les billes (22) en mouvement, par l'intermédiaire d'une buse de projection (23) de billes (22) parfaitement sphériques. La buse (23) est montée dans une enceinte (20) dont les parois permettent le ricochet des billes, sur un axe de rotation (230) pour pouvoir pivoter selon les directions A, B, de manière à pouvoir balayer, à partir d'un emplacement déterminé de l'axe de rotation (230), toute la surface à traiter. De plus, l'axe de la buse est monté sur un ensemble mobile en translation dans trois directions (C, D, G) parallèlement à la surface à traiter. Ainsi, dans leur mouvement, les billes (22) vont venir frapper chaque élément de surface de la pièce (10), un grand nombre de fois, selon des directions d'incidence différentes et variées, en créant à chaque impact une déformation plastique des grains constitués d'un agglomérat de molécules de la matière ou de l'alliage, ayant un sens quelconque. La pièce (10) est maintenue en position, par des moyens (21) de préhension bloquant la pièce (10) en translation et en rotation et permettant le réglage de la distance de la pièce par rapport à la source d'émission des projectiles. De même, l'enceinte comporte des moyens de récupération et de recyclage rapides des billes vers la buse (23) pour que seulement une quantité déterminée de billes soit utilisée dans l'enceinte de l'appareil. Ces moyens sont, par exemple, constitués par une forme de l'enceinte, par exemple en cuvette conique ou hémisphérique favorisant la récupération par gravité des billes et un orifice (200) situé dans cette zone pour conduire, par un système flexible (240), les billes vers la buse (23). Dans un autre type de disposition, la buse peut être fixe, la pièce est mise en mouvement similaire. Dans l'enceinte acoustique (25) rendue étanche sont disposés des moyens (26) de diffusion ou vaporisation permettant la réalisation d'un ou plusieurs des traitements chimiques ou thermochimiques décrits ci-après, éventuellement associés à des moyens de chauffage de l'enceinte ou de la pièce Chaque dispositif de génération de nanostructures est formé de façon non étanche pour les traitements chimiques par diffusion ou vaporisation ou autre. Ainsi le bol (20) peut être pourvu de canaux (28) de circulation des fluides, ou un espace (27) peut être ménagé entre la pièce à traiter ou son support et le bol (22).

La génération de nanostructures sur la surface traitée de la pièce provoque une modification de la loi de diffusion dans la zone traitée. En effet, la multiplication des grains de métal multiplie également le nombre de frontières entre les grains. Ces frontières constituent alors autant de canaux nanométriques permettant la diffusion de composés chimiques ayant une taille de l'ordre de quelques atomes. Ainsi, ces composés peuvent pénétrer plus profondément et de façon plus importante dans la surface traitée de la pièce, ce qui permet d'obtenir des propriétés mécaniques, physiques ou chimiques intéressantes.

Ainsi, tous les procédés de traitement de surface mettant en jeu la diffusion de composés dans la surface d'une pièce métallique sont modifiés lorsque la pièce a au moins en partie subi en même temps le procédé de génération de nanostructures.

A titre d'exemple, les figures 5A et 5B représentent la courbe représentant le taux et la pénétration de l'azote lors d'une nitruration ionique pour une température de 550°C et 350°C. La courbe représentée à la figure 5A correspond à la mesure du taux d'azote en fonction de l'épaisseur de la surface traitée, lorsque la pièce a subi une nitruration pendant deux heures à une température de 550°C. La courbe en trait plein correspond à la mesure réalisée pour une surface préalablement traitée selon le procédé de génération de nanostructures selon l'invention. Le traitement de génération de nanostructures de la surface a permis d'obtenir une nanostructure sur une épaisseur d'environ 20µm. La courbe en trait mixte correspond à la mesure réalisée pour une surface non traitée par génération de nanostructures. On constate sur la courbe en trait mixte que selon l'art antérieur, le taux d'azote ayant pénétré pour le traitement par nitruration à 550°C, est uniforme dans l'épaisseur de la pièce et égal à 5%. Pour la pièce préalablement traitée par génération de nanostructures selon l'invention, le taux d'azote, dans les mêmes conditions opératoires, est cinq fois supérieur au taux de la pièce non traitée, dans l'épaisseur dans laquelle les nanostructures se sont formées. Ensuite, dans l'épaisseur de la pièce ne comprenant plus de nanostructures, le taux d'azote décroît rapidement jusqu'à un taux correspondant au taux obtenu selon le procédé de nitruration de l'art antérieur. Ce traitement permet d'obtenir des microstructures de matériau plus favorable vis à vis de la fatigue, fatigue par petit débattement (fretting fatigue) et fatigue de contact.

La courbe représentée à la figure 5B correspond à la mesure du taux d'azote en fonction de l'épaisseur de la surface traitée, lorsque la pièce a subi une nitruration pendant deux heures à une température de 350°C. La courbe en trait plein correspond à la mesure réalisée pour une surface préalablement traitée selon le procédé de génération de nanostructures selon l'invention. La courbe en trait mixte correspond à la mesure réalisée pour une surface non traitée par génération de nanostructures. Le traitement de génération de nanostructures de la surface a permis d'obtenir une nanostructure sur une épaisseur de 20µm. On constate que selon l'art antérieur, le taux d'azote est uniforme dans l'épaisseur de la pièce et égal à 1%. Ce taux très trop faible pour modifier de façon satisfaisante les propriétés mécaniques de la surface de la pièce.

Pour la pièce préalablement traitée par génération de nanostructures selon l'invention, le taux d'azote est 17 fois supérieur au taux de la pièce non traitée à la surface. Ensuite, le taux d'azote décroît lentement dans l'épaisseur de la pièce comprenant la nanostructure, pour finir par être égal au taux obtenu selon le procédé de nitruration de l'art antérieur lorsque la couche de la pièce ne comprend plus de nanostructures.

Il faut noter que le procédé de nitruration selon l'art antérieur ne se réalise qu'à partir d'une certaine température, voisine par exemple de 550°C, pour une pièce de fer pur. On constate donc que le traitement préalable de la pièce permet, non seulement d'obtenir une bonne structure à la surface d'une pièce, mais permet également d'abaisser la température de traitement en conservant, dans le cas du traitement à 350°C, un taux d'azote supérieur au taux obtenu sans traitement par génération de nanostructures selon l'invention.

Ainsi, compte tenu de l'abaissement de la température de traitement, il devient alors possible de réaliser une nitruration sur des pièces qui, selon l'art antérieur, ne pouvaient pas subir de nitruration. En effet, la nitruration doit être réalisée à une température d'environ 550°C, or à cette température une pièce métallique subit nécessairement des déformations. Pour des pièces dont la précision géométrique est primordiale, de telles déformations ne sont pas admissibles, ce qui interdit par conséquent une nitruration selon le procédé de l'art antérieur. En réalisant, préalablement à la nitruration, le procédé de génération de nanostructures selon l'invention, il est donc possible d'abaisser la température de traitement et donc de diminuer ou supprimer les déformations de la pièce. Par conséquent, des pièces de précision peuvent subir une nitruration, ce qui était impossible selon l'art antérieur.

De même, le traitement préalable selon le procédé de génération de nanostructures de l'invention permet également de diminuer la durée du traitement. En effet, la présence de nanostructures et en particulier des canaux de diffusion nanométriques, permet une diffusion plus rapide des composés dans la couche superficielle de la pièce.

Ce qui vient d'être exposé pour la nitruration est également vrai pour tout traitement de surface ou procédé physico-chimique de surface dépendant de la loi de diffusion dans la couche superficielle d'une pièce. Ainsi, les procédés de cémentation, de carbonitruration, d'implémentation ionique, de catalyse ou de stockage d'ions dans une structure métallique sont modifiés lorsque la pièce subit préalablement le procédé de génération de nanostructures selon l'invention, c'est-à-dire lorsqu'elle comprend une couche de microstructures nanométriques sur une épaisseur d'une dizaine ou de quelques dizaines de microns.

Selon une variante de réalisation, représentée à la figure 2, la surface à traiter peut être mise sous contrainte mécanique, par exemple en bridant la pièce (10) avec des moyens (21) de préhension appropriés. Ces moyens de préhension sont, par exemple, constitués par une semelle (21.2) sur laquelle sont montées des brides de serrage (21.1) pour serrer la pièce contre une cale protectrice (21.3) interposée entre la pièce (10) et la semelle (21.2). Une tige (21.4) traversant la semelle (21.2) et la cale (21.3) applique un effort sur la pièce (10) retenue par les brides (21.1). L'effort de pression peut être obtenu en filetant la tige 21.4 et en la vissant dans un trou taraudé (21.21) formé dans la semelle (21.2).

L'invention ne se limite pas aux modes de réalisation décrits mais englobe tout mode permettant d'appliquer des contraintes mécaniques en un ou plusieurs endroits d'une pièce. Ainsi plusieurs tiges peuvent être prévues pour appliquer des contraintes différentes en plusieurs endroits pour obtenir des épaisseurs différentes de nanostructures, proportionnelles à la valeur des contraintes appliquées aux points respectifs.

Dans le mode de réalisation du dispositif de mise sous contrainte représenté à la figure 3A, des moyens de traction sur chacune des extrémités de la pièce permettent de mettre celle-ci sous contrainte. Ces moyens sont constitués, par exemple, par un plateau supérieur (31) et un plateau inférieur (32) maintenus écartés d'une distance réglable par trois tirants à vis (33) disposés à 120° et sollicitant en traction les extrémités de la pièce rendue solidaire de chaque plateau. La pièce peut, par exemple, traverser chaque plateau par des orifices et venir s'appuyer contre la surface de chaque plateau tournée vers l'extérieur au moyen de bagues formant des épaulements et rendues solidaires des extrémités de la pièce par une vis de blocage transversale à la bague. Les plateaux, notamment celui (32) orienté vers la zone d'émission des projectiles, sont pourvus, comme représenté figure 3B, d'évidements permettant la circulation et la projection des billes.

La figure 4 représente un schéma d'un autre dispositif de génération de nanostructures par ultrasons utilisable pour la réalisation de l'invention et éventuellement avec le dispositif de mise sous contrainte représentés à la figure 2 . Le dispositif à ultrasons de la figure 4 peut également être utilisé avec le dispositif de la figure 3. Dans cette variante de réalisation, la sonotrode (24) est rendue solidaire d'un bol (20) dont l'orifice supérieur est obturé par un dispositif (21), par exemple du type de la figure 2, de mise sous contrainte de la pièce (10) à traiter. Le dispositif (21) est monté par rapport au bol (20) sur des moyens permettant le réglage de la distance entre la face exposée au bombardement et le fond du bol (201) qui constitue la surface d'émission des billes (22). Le principe de mise en mouvement des billes par ultrasons est de mettre les billes (22) en mouvement, par l'intermédiaire d'un générateur (24) ultrasonique fonctionnant à une fréquence déterminée, lequel communique un mouvement d'amplitude et de vitesse déterminée au bol (20). L'amplitude du mouvement de la sonotrode pourra être choisie de quelques microns à quelques centaines de microns. Les billes (22) tirent leur énergie du mouvement du bol et vont venir frapper la surface de la pièce (10) un grand nombre de fois, selon des angles incidents variables et multiples, en créant à chaque impact une déformation plastique des grains constitués d'un agglomérat de molécules de la matière ou de l'alliage, ayant un sens quelconque. La bille ayant perdu son énergie au contact de la pièce, retombe sur les parois du bol pour acquérir une nouvelle vitesse selon une direction qui, vue de la pièce, semble aléatoire mais est déterminée par les lois physiques.

Selon l'invention, la contrainte appliquée peut être thermique. Ainsi, la surface à traiter est chauffée, soit en totalité pour obtenir une épaisseur uniforme de structures nanocristallines sur toute la surface de la pièce soumise au bombardement de billes, soit localement pour obtenir des variations d'épaisseur de structures nanocristallines. Dans ce cas, des moyens de chauffage par radiation, conduction ou convection sont installés dans le bol ou sur la pièce ou dans l'enceinte accoustique de la machine.

De plus, il est possible de combiner la contrainte mécanique et le chauffage de la surface à traiter pour obtenir le résultat souhaité. Le but de la mise sous contrainte et/ou de l'élévation de température est de permettre plus facilement la génération de la déformation plastique, en sous-couche et dans toutes les directions, pour favoriser le fractionnement des grains de matière situés en profondeur.

Les essais actuellement réalisés en bombardant une pièce non mise sous contrainte ont permis de réaliser des couches de nanostructure allant jusqu'à 20µm, avec mise sous contrainte on obtient des nanostructures sur une épaisseur de plusieurs centaines de microns et plus. L'augmentation de l'épaisseur de la couche de nanostructures peut être réalisée en cherchant un compromis entre la valeur de la contrainte et l'élévation de température. De même, le choix des différents paramètres impliqués dans le procédé de génération de nanostructures est important.

Ainsi, les expériences ont montré que plus les billes utilisées ont un diamètre important, dans une plage de dimension de l'ordre de quelques centaines de microns à quelques millimètres, plus la couche de nanostructures obtenue est importante. De même, la durée de traitement intervient pour déterminer l'épaisseur de la nanostructure. Il a été constaté, que jusqu'à une valeur déterminée de durée différente en fonction de la taille des billes, plus la durée augmente plus l'épaisseur de la couche de nanostructures augmente jusqu'à une durée correspondant à la saturation et ne permettant plus de modifier l'épaisseur de la couche. Cette valeur déterminée est obtenue, soit par l'expérience, soit par un modèle mathématique pour un matériau donné. Cependant, lorsque la durée devient plus importante que la valeur déterminée, l'épaisseur de la couche de nanostructure diminue. Ce phénomène est dû au fait que l'impact des billes sur la surface à traiter génère un dégagement de chaleur qui échauffe le matériau. Or, à partir d'un certain seuil, la chaleur a pour conséquence d'augmenter la taille des grains de métal.

Le principe général pour choisir les paramètres du procédé de génération de nanostructures selon l'invention est que, plus l'énergie cinétique des billes est importante, plus le niveau de contrainte générée dans la sous couche est importante. La limite supérieure de l'énergie cinétique est définie, notamment par l'échauffement entraîné par la libération de cette énergie cinétique lors de l'impact sur la surface à traiter et par la résistance mécanique des billes et du matériau constituant la pièce. Cet inconvénient peut être amenuisé ou supprimé en refroidissant l'enceinte ou la pièce avec un système de refroidissement. En effet, comme expliqué précédemment, l'élévation de température tend à faire grossir les grains de métal, et le matériau ne doit pas se fissurer.

D'autres paramètres peuvent être pris en compte pour obtenir des couches de nanostructures plus importantes ou pour diminuer la durée de traitement. A titre d'exemple, la dureté des billes joue un rôle, notamment dans le transfert de l'énergie cinétique de la bille à la surface de la pièce. De même, lorsque l'on utilise un générateur à ultrasons pour mettre en mouvement les billes, la pression acoustique générée par les ondes sonores influence également le processus de génération de la nanostructure. De même, selon l'invention, le génération de nanostructures par ultrasons ou le la projection des jets de billes peuvent être réalisés dans un milieu contenant un gaz spécifique déterminé modifiant le comportement mécanique ou la composition chimique chimique de la surface du matériau lors des chocs des billes.

A titre d'exemple, pour obtenir une couche de nanostructures d'environ 20µm, il faut exposer la surface à traiter à une génération de nanostructures par ultrasons pendant 2 à 3 minutes avec des billes de 3mm de diamètre. De même, pour obtenir une couche de nanostructures d'environ 10µm, il faut exposer la surface à traiter à une génération de nanostructures par ultrasons pendant environ 400s avec des billes de 300µm de diamètre. De même, l'expérience a montré que la durée de traitement pour la génération de nanostructures dans les alliages ou matériaux métalliques courants est comprise entre 50 et 1300s et que le diamètre des billes utilisées est compris entre 300µm et 3mm. Le temps total nécessaire peut être prolongé ou réduit en fonction du matériau. En fait pour une taille de billes déterminée et un matériau déterminé, la durée de génération de nanostructures est déterminée en fonction de l'épaisseur de nanostructures souhaitée par l'utilisateur.

Ainsi, le procédé de génération de nanostructures selon l'invention se caractérise par le fait qu'il comprend :
- une étape de projection sur la surface de la pièce (10) à traiter, pendant une durée déterminée, à une vitesse déterminée et sous des incidences variables au même point d'impact, d'une quantité déterminée de billes (22) parfaitement sphériquess de dimensions déterminées et réutilisées en permanence pendant la projection ;
- réitération de l'étape précédente avec déplacement du point d'impact de façon que l'ensemble des points d'impact couvrent la totalité de la surface à traiter de la pièce ;
- une étape de traitement chimique pendant au moins une partie du temps de génération des nanostructures.

Dans un autre mode de réalisation, l'étape de traitement est une nitruration comprenant une mise sous atmosphère d'azote de la pièce (10) à traiter, à une température déterminée comprise entre 350 et 550°C, pendant une durée déterminée comprise entre 30 minutes et 10 heures.

Dans un autre mode de réalisation, l'étape de traitement comporte une cémentation dans la structure métallique de la pièce.

Dans un autre mode de réalisation, l'étape de traitement comporte une carbonitruration.

Dans un autre mode de réalisation, l'étape de traitement comporte une implémentation ionique.

Dans un autre mode de réalisation, l'étape de traitement comporte un traitement thermo-chimique dont la diffusion joue un rôle actif.

Dans un autre mode de réalisation, l'étape de projection s'effectue après avoir rempli de gaz inerte l'enceinte dans laquelle est placé le dispositif de génération de nanostructures.

Dans un autre mode de réalisation, l'étape de projection s'effectue après avoir rempli de gaz chimiquement actif l'enceinte.

Dans un autre mode de réalisation, le procédé de génération comporte une étape de mise sous contrainte mécanique et/ou thermique de la pièce (10) métallique à traiter.

Dans un autre mode de réalisation, l'étape de projection des billes (22) est réalisée par l'intermédiaire d'un générateur (20) ultrasonique dont les ondes sonores provoquent le mouvement des billes (22) avec des directions aléatoires.

Dans un autre mode de réalisation, le diamètre des billes (22) parfaitement sphériques est compris entre 300µm et 3mm en fonction de l'épaisseur souhaitée de la couche de nanostructures d'un utilisateur.

Dans un autre mode de réalisation, pour une taille de bille déterminée, un matériau déterminé constituant la pièce (10), la durée de projection est déterminée en fonction de l'épaisseur de nanostructures souhaitée par l'utilisateur.

Dans un autre mode de réalisation, la durée de projection des billes (22) est comprise entre 30 et 1300s.

Dans un autre mode de réalisation, le traitement s'effectue à des températures basses inférieures à la température ambiante.

Enfin, le dispositif de génération de nanostructures sur une épaisseur déterminée d'une pièce (10) métallique comprenant des moyens de mise en mouvement à une vitesse déterminée de billes (22) de dimensions déterminées se caractérise en ce que les billes (22) utilisées sont parfaitement sphériques et que les moyens de mise en mouvement avec une vitesse déterminée comportent des moyens d'obtention d'angles d'incidence variables pour le même point d'impact, des moyens de réutilisation des billes (22) et des moyens (26) de diffusion d'un composé chimique dans une enceinte étanche (25).

Dans un autre mode de réalisation, le dispositif de génération comprend des moyens de mise sous contrainte de la pièce (10) métallique et/ou des moyens de chauffage de la pièce (10).

Dans un autre mode de réalisation, les moyens de mise en mouvement des billes (22) comprennent un générateur (20) ultrasonique provoquant le mouvement des billes (22) avec des directions aléatoires, les moyens de réutilisation des billes (22) étant constitués par l'enceinte du générateur ultrasonique.

Dans un autre mode de réalisation, le dispositif de génération de nanostructures comporte des moyens de réglage de la distance (d) entre la source d'émission des billes et la pièce à traiter.

Dans un autre mode de réalisation, la distance est de l'ordre de 4 à 40 mm.

Dans un autre mode de réalisation, la distance est de préférence de l'ordre de 4 à 5 mm.

Dans un autre mode de réalisation, le dispositif de génération de nanostructures comporte des moyens de réglage de la durée d'émission des billes et de leur vitesse.

Dans un autre mode de réalisation, les billes sont d'une quantité telle qu'elles occupent, lorsque les moyens de mise en mouvement par ultrasons sont inactifs, une surface supérieure à 30% de la surface de la sonotrode.

Dans un autre mode de réalisation, la vitesse est comprise entre 5 et 100m/s.

Dans un autre mode de réalisation, la vitesse est de l'ordre de 5 à 30m/s.

Dans un autre mode de réalisation, les moyens de mise en mouvement des billes (22) comprennent des moyens de projection d'un jet de billes (22) avec un angle d'incidence des billes (22) par rapport à la surface de la pièce (10), variable en fonction du temps et des moyens de produire un déplacement relatif parallèlement à la pièce du moyen de projection lorsque plusieurs angles d'incidence ont été produits sur un même point d'impact.

Dans un autre mode de réalisation, le dispositif de génération de nanostructures comporte des moyens d'effectuer un refroidissement local de la zone traitée de la pièce.

Dans un autre mode de réalisation, la durée de projection des billes (22) est comprise entre 30 et 1300s

Dans un autre mode de réalisation, le dispositif est enfermé dans une enceinte d'isolation acoustique (25).

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Procédé de génération de nanostructures pour obtenir sur une zone de la surface d'une pièce (10) métallique une couche de nanostructures d'épaisseur définie, le procédé comprenant :- une étape de mise en mouvement ou projection vers un point d'impact de la zone de surface de la pièce (10) à traiter, pendant une durée déterminée, à une vitesse déterminée, d'une distance déterminée et sous des incidences variables au même point d'impact, d'une quantité déterminée de billes (22) parfaitement sphériques, de dimensions déterminées et réutilisées en permanence pendant la projection,
- réitération de l'étape précédente avec déplacement du point d'impact de façon que l'ensemble des points d'impact couvrent la totalité de la surface à traiter de la pièce, de façon à générer une couche de nanostructure,
- une étape de traitement par diffusion de composés chimiques dans la couche de nanostructures avec élévation ou abaissement de température, l'étape de traitement étant effectuée au moins pendant ladite étape de projection des billes et dans une enceinte contenant un gaz de diffusion inerte ou chimiquement actif.

2. Procédé de traitement de surface selon la revendication 1 **caractérisé en ce que** l'étape de traitement est une nitruration comprenant une mise sous atmosphère d'azote de la pièce (10) à traiter, à une température déterminée comprise entre 350 et 550°C, pendant une durée déterminée comprise entre 30 minutes et 10 heures.

3. Procédé de traitement de surface selon la revendication 1 ou 2 **caractérisé en ce que** l'étape de traitement comporte une cémentation dans la structure métallique de la pièce.

4. Procédé de traitement de surface selon la revendication 1ou 2 ou 3 **caractérisé en ce que** l'étape de traitement comporte une carbonitruration.

5. Procédé de traitement de surface selon une des revendications 1 à 4 **caractérisé en ce que** l'étape de traitement comporte une implémentation ionique.

6. Procédé de traitement selon une des revendications 1 à 5, **caractérisé en ce qu'**il comporte un traitement thermo-chimique dont la diffusion joue un rôle actif.

7. Procédé de traitement de surface selon une des revendications 1 à 6, **caractérisé en ce que** l'étape de projection s'effectue après avoir rempli de gaz inerte l'enceinte dans laquelle est placé le dispositif de génération de nanostructures.

8. Procédé de traitement de surface selon une des revendications 1 à 7, **caractérisé en ce que** l'étape de projection s'effectue après avoir rempli de gaz chimiquement actif l'enceinte.

9. Procédé de génération de nanostructures selon la revendication 1, **caractérisé en ce qu'**il comporte une étape de mise sous contrainte mécanique et/ou thermique de la pièce (10) métallique à traiter pour le contrôle de l'épaisseur de structures nanocristallines.

10. Procédé de génération de nanostructures selon la revendication 9, **caractérisé en ce que** l'étape de mise sous contrainte thermique peut être locale, pour modifier les caractéristiques surfaciques de la pièce (10) métallique à traiter.

11. Procédé de génération de nanostructures selon la revendication 1, **caractérisé en ce que** l'étape de projection des billes (22) est réalisée par l'intermédiaire d'un générateur (20) ultrasonique dont les ondes sonores provoquent le mouvement des billes (22) avec des directions aléatoires.

12. Procédé de génération de nanostructures selon l'une des revendications 1 à 4, **caractérisé en ce que** le diamètre des billes (22) parfaitement sphériques est compris entre 300µm et 3mm en fonction de l'épaisseur souhaitée de la couche de nanostructures.

13. Procédé de génération de nanostructures selon l'une des revendications 1 à 5, **caractérisé en ce que**, pour une taille de bille déterminée, un matériau déterminé constituant la pièce (10), la durée de projection est déterminée en fonction de l'épaisseur de nanostructure souhaitée par l'utilisateur.

14. Procédé de génération de nanostructures selon l'une des revendications 1 à 7, **caractérisé en ce que** la durée de projection des billes (22) est comprise entre 50 et 1300s.

15. Procédé de génération de nanostructures selon l'une des revendications 1 à 14, **caractérisé en ce que** le traitement s'effectue à des températures basses inférieures à la température ambiante.

16. Dispositif de génération de nanostructures pour la mise en oeuvre du procédé selon l'une quelconque des revendications 1 à 15, comprenant dans une enceinte étanche (25) des moyens de mise en mouvement à une vitesse déterminée de billes (22) de dimensions déterminées et parfaitement sphériques, lesdits moyens de mise en mouvement comportant des moyens d'obtention d'angles d'incidence variables pour le même point d'impact, des moyens de récupération et de réintroduction (200, 240) des billes (22) dans l'enceinte étanche (25), des moyens (26) de diffusion gazeuse d'un composé chimique dans une enceinte étanche (25) et des moyens de chauffage ou refroidissement.

17. Dispositif de génération de nanostructures sur une épaisseur déterminée d'une pièce (10) métallique selon la revendication 16, **caractérisé en ce qu'**il comprend des moyens de mise sous contrainte de la pièce (10) métallique et/ou des moyens de chauffage de la pièce (10) pour le contrôle de l'épaisseur de structures nanocristallines.

18. Dispositif de génération de nanostructures sur une épaisseur déterminée d'une pièce (10) métallique selon la revendication 16 ou 17, **caractérisé en ce que** les moyens de mise en mouvement des billes (22) comprennent un générateur (20) ultrasonique provoquant le mouvement des billes (22) avec des directions aléatoires, les moyens de réutilisation des billes (22) étant constitués par l'enceinte du générateur ultrasonique.

19. Dispositif de génération de nanostructures sur une épaisseur déterminée d'une pièce (10) métallique selon une des revendications 16 à 18, **caractérisé en ce qu'**il comporte des moyens de réglage de la distance (d) entre la source d'émission des billes et la pièce à traiter.

20. Dispositif de génération de nanostructures sur une épaisseur déterminée d'une pièce (10) métallique selon la revendication 17, **caractérisé en ce que** la distance est de l'ordre de 4 à 40 mm.

21. Dispositif de génération de nanostructures d'une pièce (10) métallique selon la revendication 20, **caractérisé en ce que** la distance est de préférence de l'ordre de 4 à 5 mm.

22. Dispositif de génération de nanostructures sur une épaisseur déterminée d'une pièce (10) métallique selon la revendication 16, **caractérisé en ce qu** 'il comporte des moyens de réglage de la durée d'émission des billes et de leur vitesse.

23. Dispositif de génération de nanostructures d'une pièce (10) métallique selon la revendication 16 ou 18, **caractérisé en ce que** les billes sont d'une quantité telle qu'elles occupent, lorsque les moyens de mise en mouvement par ultrasons sont inactifs, une surface supérieure à 30% de la surface de la sonotrode d'un générateur (20) ultrasonique.

24. Dispositif de génération de nanostructures sur une épaisseur déterminée d'une pièce (10) métallique selon une des revendications précédentes de dispositif, **caractérisé en ce que** la vitesse est comprise entre 5 et 100m/s.

25. Dispositif de génération de nanostructures sur une épaisseur déterminée d'une pièce (10) métallique selon la revendication précédente de dispositif, **caractérisé en ce que** la vitesse est de l'ordre de 5 à 30m/s.

26. Dispositif de génération de nanostructures sur une épaisseur déterminée d'une pièce (10) métallique selon la revendication 17, **caractérisé en ce que** les moyens de mise en mouvement des billes (22) comprennent des moyens de projection d'un jet de billes (22) avec un angle d'incidence des billes (22) par rapport à la surface de la pièce (10), variable en fonction du temps et des moyens de produire un déplacement relatif parallèlement à la pièce du moyen de projection lorsque plusieurs angles d'incidence ont été produits sur un même point d'impact.

27. Dispositif de génération de nanostructures sur une épaisseur déterminée d'une pièce (10) métallique selon une des revendications précédentes de dispositif, **caractérisé en ce qu'**il comporte des moyens d'effectuer un refroidissement local de la zone traitée de la pièce.

28. Dispositif de génération de nanostructures sur une épaisseur déterminée d'une pièce (10) métallique selon une des revendications précédentes de dispositif, **caractérisé en ce que** la durée de projection des billes (22) est comprise entre 30 et 1300s.

29. Dispositif de génération de nanostructures sur une épaisseur déterminée d'une pièce (10) métallique selon une des revendications précédentes de dispositif, **caractérisé en ce que** le dispositif est enfermé dans une enceinte d'isolation acoustique (25).

## Claims

1. Method for generating nanostructures in order to obtain, on a zone of the surface of a metal part (10), a nanostructure layer of defined thickness, the method comprising:
- a step of actuation or projection, towards a point of impact of the surface zone of the part (10) to be treated, for a given length of time, at a given speed, from a given distance and at variable incidences to the same point of impact, of a given quantity of perfectly spherical balls (22) of given dimensions and re-used constantly during projection,
- reiteration of the preceding step with displacement of the point of impact so that the points of impact taken together cover the whole surface to be treated of the part, in order to generate a nanostructure layer,
- a treatment step by diffusion of chemical compounds in the nanostructure layer with raising or lowering of temperature, the treatment step being carried out at least during said step of projecting the balls and within an enclosure containing an inert or chemically active diffusion gas.

2. Surface treatment method according to Claim 1 **characterised in that** the treatment step is nitriding, comprising putting the part (10) to be treated under a nitrogen atmosphere, at a given temperature comprised between 350 and 550°C, for a given length of time comprised between 30 minutes and 10 hours.

3. Surface treatment method according to Claim 1 or 2 **characterised in that** the treatment step comprises cementation in the metal structure of the part.

4. Surface treatment method according to Claim 1 or 2 or 3 **characterised in that** the treatment step comprises carbonitriding.

5. Surface treatment method according to one of Claims 1 to 4 **characterised in that** the treatment step comprises ionic implementation.

6. Treatment method according to one of Claims 1 to 5, **characterised in that** it comprises a thermochemical treatment in which diffusion plays an active part.

7. Surface treatment method according to one of Claims 1 to 6, **characterised in that** the projection step is carried out after the enclosure in which the nanostructure generating device is placed has been filled with inert gas.

8. Surface treatment method according to one of Claims 1 to 7, **characterised in that** the projection step is carried out after the enclosure has been filled with chemically active gas.

9. Nanostructure generation method according to Claim 1, **characterised in that** it comprises a step of putting the metal part (10) to be treated under mechanical and/or thermal stress in order to monitor the thickness of nanocrystalline structures.

10. Nanostructure generation method according to Claim 9, **characterised in that** the step of putting under thermal stress can be local, in order to modify the surface characteristics of the metal part (10) to be treated.

11. Nanostructure generation method according to Claim 1, **characterised in that** the step of projecting the balls (22) is carried out by means of an ultrasonic generator (20), the sound waves from which cause the balls (22) to move in random directions.

12. Nanostructure generation method according to one of Claims 1 to 4, **characterised in that** the diameter of the perfectly spherical balls (22) is comprised between 300 µm and 3 mm as a function of the desired thickness of the nanostructure layers.

13. Nanostructure generation method according to one of Claims 1 to 5, **characterised in that**, for a given size of ball, a given material constituting the part (10), the projection time is determined as a function of the nanostructure thickness desired by the user.

14. Nanostructure generation method according to one of Claims 1 to 7, **characterised in that** the projection time of the balls (22) is comprised between 50 and 1300 s.

15. Nanostructure generation method according to one of Claims 1 to 14, **characterised in that** the treatment is carried out at low temperatures below ambient temperature.

16. Device for generating nanostructures in order to implement the method according to any one of Claims 1 to 15 comprising, within a sealed enclosure (25), means for actuating, at a given speed, perfectly spherical balls (22) of given dimensions, said actuation means comprising means for obtaining variable angles of incidence for the same point of impact, means (200, 240) for recovering and reintroducing balls (22) in the sealed enclosure (25) and means (26) for gas diffusion of a chemical compound in a sealed enclosure (25) and heating or cooling means.

17. Device for generating nanostructures on a given thickness of a metal part (10) according to Claim 16, **characterised in that** it comprises means for putting the metal part (10) under stress and/or means for heating the part (10) in order to monitor the thickness of nanocrystalline structures.

18. Device for generating nanostructures on a given thickness of a metal part (10) according to Claim 16 or 17, **characterised in that** the means for actuating the balls (22) comprise an ultrasonic generator (20) causing the balls (22) to move in random directions, means for re-using the balls (22) being constituted by the enclosure of the ultrasonic generator.

19. Device for generating nanostructures on a given thickness of a metal part (10) according to one of Claims 16 to 18, **characterised in that** it comprises means for adjusting the distance (d) between the source of emission of the balls and the part to be treated.

20. Device for generating nanostructures on a given thickness of a metal part (10) according to Claim 17, **characterised in that** the distance is of the order of 4 to 40 mm.

21. Device for generating nanostructures of a metal part (10) according to Claim 20, **characterised in that** the distance is preferably of the order of 4 to 5 mm.

22. Device for generating nanostructures on a given thickness of a metal part (10) according to Claim 16, **characterised in that** it comprises means for adjusting the duration of emission of the balls and their speed.

23. Device for generating nanostructures of a metal part (10) according to Claim 16 or 18, **characterised in that** the quantity of the balls is such that, when the ultrasound actuation means are inactive, the balls occupy a surface greater than 30% of the surface area of the sonotrode of an ultrasonic generator (20).

24. Device for generating nanostructures on a given thickness of a metal part (10) according to one of the preceding device claims, **characterised in that** speed is comprised between 5 and 100 m/s.

25. Device for generating nanostructures on a given thickness of a metal part (10) according to the preceding device claim, **characterised in that** the speed is of the order of 5 to 30 m/s.

26. Device for generating nanostructures on a given thickness of a metal part (10) according to Claim 17, **characterised in that** the means for actuating the balls (22) comprise means for projecting a jet of balls (22) with an angle of incidence of the balls (22) with respect to the surface of the part (10) that is variable as a function of time and means for producing relative displacement, parallel to the part, of the projection means when several angles of incidence have been produced on the same point of impact.

27. Device for generating nanostructures on a given thickness of a metal part (10) according to one of the preceding device claims, **characterised in that** it comprises means for locally cooling the treated zone of the part.

28. Device for generating nanostructures on a given thickness of a metal part (10) according to one of the preceding device claims, **characterised in that** the projection time of the balls (22) is comprised between 30 and 1300 s.

29. Device for generating nanostructures on a given thickness of a metal part (10) according to one of the preceding device claims, **characterised in that** the device is enclosed within a sound insulation enclosure (25).

## Patentansprüche

1. Verfahren zum Erzeugen von Nanostrukturen zum Gewinnen einer Schicht von Nanostrukturen mit definierter Dicke auf einem Bereich der Oberfläche eines Teils (10), wobei das Verfahren enthält:
einen Schritt des Bewegens oder Schleuderns einer vorbestimmten Menge vollkommen sphärischer Kugeln (22), die vorbestimmte Abmessungen aufweisen und während des Schleuderns ständig wiederverwertet werden, gegen einen Stoßpunkt des Bereichs der Oberfläche des zu behandelnden Teils (10) während einer vorbestimmten Dauer, mit einer vorbestimmten Geschwindigkeit, aus einem vorbestimmten Abstand und unter veränderlichem Einfall auf denselben Stoßpunkt,
Wiederholen des vorigen Schritts mit einer Verschiebung des Stoßpunkts, so dass die Gesamtheit der Stoßpunkte die Gesamtheit der zu behandelnden Oberfläche des Teils abdeckt, um so eine Schicht von Nanostrukturen zu erzeugen,
einen Schritt der Behandlung durch Diffusion chemischer Verbindungen in die Schicht der Nanostrukturen mit Anhebung oder Absenkung der Temperatur;
wobei der Behandlungsschritt zumindest während des Schritts des Schleuderns der Kugeln durchgeführt wird in einem Behälter, der ein inertes oder chemisch aktives Diffusionsgas enthält.

2. Verfahren zur Oberflächenbehandlung nach Anspruch 1, **dadurch gekennzeichnet, dass** der Behandlungsschritt eine Nitrierung ist, die ein einer Stickstoffatmosphäre Aussetzen des zu behandelnden Teils (10) bei einer vorbestimmten zwischen 350 und 550°C liegenden Temperatur während einer vorbestimmten zwischen 30 Minuten und 10 Stunden liegenden Dauer enthält.

3. Verfahren zur Oberflächenbehandlung nach Anspruch 1 oder 2, **dadurch gekennzeichnet, dass** der Behandlungsschritt eine Zementation in der Metallstruktur des Teils enthält.

4. Verfahren zur Oberflächenbehandlung nach Anspruch 1 oder 2 oder 3, **dadurch gekennzeichnet, dass** der Behandlungsschritt eine Karbonitrierung enthält.

5. Verfahren zur Oberflächenbehandlung nach einem der Ansprüche 1 bis 4, **dadurch gekennzeichnet, dass** der Behandlungsschritt eine Ionenimplantation enthält.

6. Verfahren zur Behandlung nach einem der Ansprüche 1 bis 5, **dadurch gekennzeichnet, dass** es eine thermo-chemische Behandlung enthält, bei der die Diffusion eine aktive Rolle spielt.

7. Verfahren zur Oberflächenbehandlung nach einem der Ansprüche 1 bis 6, **dadurch gekennzeichnet, dass** der Schritt des Schleuderns ausgeführt wird, nachdem der Behälter, in dem die Vorrichtung zum Erzeugen von Nanostrukturen angeordnet ist, mit Inertgas gefüllt worden ist.

8. Verfahren zur Oberflächenbehandlung nach einem der Ansprüche 1 bis 7, **dadurch gekennzeichnet, dass** der Schritt des Schleuderns ausgeführt wird, nachdem der Behälter mit chemisch aktivem Gas gefüllt worden ist.

9. Verfahren zum Erzeugen von Nanostrukturen nach Anspruch 1, **dadurch gekennzeichnet, dass** es einen Schritt enthält des mechanischen und/oder thermischen Belastens des zu behandelnden Metallteils (10) zum Steuern der Dicke der nanokristallinen Strukturen.

10. Verfahren zum Erzeugen von Nanostrukturen nach Anspruch 9, **dadurch gekennzeichnet, dass** der Schritt des thermischen Belastens lokal sein kann zum Ändern der Oberflächeneigenschaften des zu behandelnden Metallteils (10).

11. Verfahren zum Erzeugen von Nanostrukturen nach Anspruch 1, **dadurch gekennzeichnet, dass** der Schritt des Schleuderns der Kugeln (22) vermittels eines Ultraschallgenerators (20) durchgeführt wird, dessen Schallwellen das Bewegen der Kugeln (22) in zufälligen Richtungen bewirken.

12. Verfahren zum Erzeugen von Nanostrukturen nach einem der Ansprüche 1 bis 4, **dadurch gekennzeichnet, dass** der Durchmesser der vollkommen sphärischen Kugeln (22) abhängig von der gewünschten Dicke der Schicht von Nanostrukturen zwischen 300 µm und 3 mm liegt.

13. Verfahren zum Erzeugen von Nanostrukturen nach einem der Ansprüche 1 bis 5, **dadurch gekennzeichnet, dass** für eine vorbestimmte Kugelgröße und ein vorbestimmtes das Teil (10) bildendes Material die Schleuderdauer abhängig von der von dem Bediener gewünschten Nanostrukturdicke festgelegt wird.

14. Verfahren zum Erzeugen von Nanostrukturen nach einem der Ansprüche 1 bis 7, **dadurch gekennzeichnet, dass** die Schleuderdauer der Kugeln (22) zwischen 50 und 1300 s liegt.

15. Verfahren zum Erzeugen von Nanostrukturen nach einem der Ansprüche 1 bis 14, **dadurch gekennzeichnet, dass** die Behandlung bei niedrigen Temperaturen unterhalb der Umgebungstemperatur durchgeführt wird.

16. Vorrichtung zum Erzeugen von Nanostrukturen durch Durchführen des Verfahrens nach einem der Ansprüche 1 bis 15, die in einem dichten Behälter (25) enthält:
ein Mittel zum Bewegen von Kugeln (22), die vorbestimmte Abmessungen aufweisen und vollkommen sphärisch sind, mit einer vorbestimmten Geschwindigkeit, wobei das Mittel zum Bewegen ein Mittel zum Erzielen verschiedener Einfallswinkel für denselben Stoßpunkt enthält,
ein Mittel (200, 240) zum Rückgewinnen und Wiedereinführen der Kugeln (22) in dem dichten Behälter (25),
ein Mittel (26) zur Gasdiffusion einer chemischen Verbindung in dem dichten Behälter (25), und
ein Mittel zum Erwärmen oder Abkühlen.

17. Vorrichtung nach Anspruch 16 zum Erzeugen von Nanostrukturen über eine vorbestimmte Dicke eines Metallteils (10), **dadurch gekennzeichnet, dass** sie ein Mittel enthält zum Belasten des Metallteils (10) und/oder ein Mittel zum Erwärmen des Teils (10) zum Steuern der Dicke der nanokristallinen Strukturen.

18. Vorrichtung nach Anspruch 16 oder 17 zum Erzeugen von Nanostrukturen über eine vorbestimmte Dicke eines Metallteils (10), **dadurch gekennzeichnet, dass**
das Mittel zum Bewegen der Kugeln (22) einen Ultraschallgenerator (20) enthält, der das Bewegen der Kugeln (22) in zufälligen Richtungen bewirkt,
wobei das Mittel zum Rückgewinnen der Kugeln (22) durch den Behälter des Ultraschallgenerators gebildet wird.

19. Vorrichtung nach einem der Ansprüche 16 bis 18 zum Erzeugen von Nanostrukturen über eine vorbestimmte Dicke eines Metallteils (10), **dadurch gekennzeichnet, dass** sie ein Mittel zum Einstellen des Abstands (d) zwischen der Kugelaussendungsquelle und dem zu behandelnden Teil enthält.

20. Vorrichtung nach Anspruch 17 zum Erzeugen von Nanostrukturen über eine vorbestimmte Dicke eines Metallteils (10), **dadurch gekennzeichnet, dass** der Abstand in der Größenordung 4 bis 40 mm liegt.

21. Vorrichtung nach Anspruch 20 zum Erzeugen von Nanostrukturen eines Metallteils (10), **dadurch gekennzeichnet, dass** der Abstand vorzugsweise in der Größenordung 4 bis 5 mm liegt.

22. Vorrichtung nach Anspruch 16 zum Erzeugen von Nanostrukturen über eine vorbestimmte Dicke eines Metallteils (10), **dadurch gekennzeichnet, dass** sie ein Mittel zum Einstellen der Dauer des Aussendens der Kugeln und ihrer Geschwindigkeit enthält.

23. Vorrichtung nach Anspruch 16 oder 18 zum Erzeugen von Nanostrukturen eines Metallteils (10), **dadurch gekennzeichnet, dass** so viele Kugeln vorhanden sind, dass sie, wenn das Mittel zum Bewegen durch Ultraschall inaktiv ist, eine Fläche von mehr als 30% der Oberfläche der Sonotrode des Ultraschallgenerators (20) belegen.

24. Vorrichtung nach einem der vorigen Vorrichtungsansprüche zum Erzeugen von Nanostrukturen über eine vorbestimmte Dicke eines Metallteils (10), **dadurch gekennzeichnet, dass** die Geschwindigkeit zwischen 5 und 100 m/s liegt.

25. Vorrichtung nach dem vorigen Vorrichtungsanspruch zum Erzeugen von Nanostrukturen über eine vorbestimmte Dicke eines Metallteils (10), **dadurch gekennzeichnet, dass** die Geschwindigkeit in der Größenordnung 5 bis 30 m/s liegt.

26. Vorrichtung nach Anspruch 17 zum Erzeugen von Nanostrukturen über eine vorbestimmte Dicke eines Metallteils (10), **dadurch gekennzeichnet, dass** das Mittel zum Bewegen der Kugeln (22) enthält:
ein Mittel zum Schleudern eines Strahls von Kugeln, bei dem ein Einfallswinkel der Kugeln (22) gegenüber der Oberfläche des Teils (10) abhängig von der Zeit veränderlich ist, und
ein Mittel zum Erzeugen einer Relativbewegung des Mittels zum Schleudern parallel zu dem Teil, bis mehrere Einfallswinkel auf demselben Stoßpunkt erzielt wurden.

27. Vorrichtung nach einem der vorigen Vorrichtungsansprüche zum Erzeugen von Nanostrukturen über eine vorbestimmte Dicke eines Metallteils (10), **dadurch gekennzeichnet, dass** es ein Mittel zum Erzeugen einer lokalen Abkühlung des behandelten Bereichs des Teils enthält.

28. Vorrichtung nach einem der vorigen Vorrichtungsansprüche zum Erzeugen von Nanostrukturen über eine vorbestimmte Dicke eines Metallteils (10), **dadurch gekennzeichnet, dass** die Schleuderdauer der Kugeln (22) zwischen 30 und 1300 s liegt.

29. Vorrichtung nach einem der vorigen Vorrichtungsansprüche zum Erzeugen von Nanostrukturen über eine vorbestimmte Dicke eines Metallteils (10), **dadurch gekennzeichnet, dass** die Vorrichtung in einem Behälter (25) zur akustischen Isolierung eingeschlossen ist.
